# EUROPÄISCHE PATENTSCHRIFT

(11) **EP 1 649 093 B1**
(45) Veröffentlichungstag und Bekanntmachung des Hinweises auf die Patenterteilung: **12.09.2007**
(21) Anmeldenummer: 04738902.8
(22) Anmeldetag: 08.07.2004
(51) Int. Cl.: D04H 1/42

(54) **MISCHFASERVLIES ODER -GEWEBE**
MIXED FIBER FLEECE OR FABRIC
NON-TISSE OU TISSU A FIBRES MELANGEES

(30) Priorität: 08.07.2003 DE 10330944
(43) Veröffentlichungstag der Anmeldung: 26.04.2006
(73) Patentinhaber: Oberschelp, Axel, 32545 Oeynhausen (DE)
(72) Erfinder: Oberschelp, Axel, 32545 Oeynhausen (DE)
(74) Vertreter: Tönhardt, Marion
(86) Internationale Anmeldenummer: PCT/DE2004/001486
(87) Internationale Veröffentlichungsnummer: WO 2005/005703

(56) Entgegenhaltungen:
- WO-A-91/02041
- DE-A- 4 030 172
- DE-A- 4 445 085
- DE-A- 10 252 703
- DE-U- 20 114 435
- GB-A- 556 045
- US-A1- 2003 119 407
- PATENT ABSTRACTS OF JAPAN Bd. 0081, Nr. 87 (C-240), 28. August 1984 (1984-08-28) & JP 59 082992 A (KOGYO GIJUTSUIN; others: 0J), 14. Mai 1984 (1984-05-14)

## Beschreibung

Die Erfindung betrifft ein Mischfaservlies oder -gewebe zur Herstellung von Nonwoven- oder Woven-Artikeln wie Füllungen von Bettwaren, Polstermöbeln und Automobilinterieur oder wie von deren Bezügen, textilen Kleidungsstücken und Futterstoffen.

Es ist ein Mischfaservliese aus Schafschurwolle und Kapokfasern bekannt, DE 40 30 172 C2, das als reines Naturprodukt vor allem den hygienischen Bedürfnissen, nicht zuletzt von Krankenhäusern, Laboreinrichtungen und Pflegeheimen Rechnung trägt, da durch den Bestandteil an Kapokfasern eine antibakterielle und fäulnishemmende Eigenschaft in ein solches Mischfaservlies eingetragen wird.

Die GB 556 045 A offenbart ein Mischfaservlies zur Herstellung von Nonwoven, das aus den Hauptbestandteilen Zellulosefasern, nämlich Baumwolle, und Kapokfasern besteht. Die WO 91/02041 A setzt Jutefasern in Verbindung mit Kapok ein. Ähnlich offenbart die JP 59082992 A Zellulosefasern, nämlich natürlich vorkommende Zellulosefasern, zusammen mit Kapokfasern einzusetzen.

Aufgabe der Erfindung ist es, ein Mischfaservlies oder -gewebe zur Verfügung zu stellen, welches gegenüber dem bekannten Mischfaservlies ein weiter optimiertes Feuchtigkeitsmanagement bietet und dabei ohne Einsatz von Chemie antibakteriell wirkt, eine Hausstaubmilbenfreiheit gewährleistet und dabei 100% biologisch abbaubar ist.

Die Lösung dieser Aufgabe erfolgt in Verbindung mit den Merkmalen des Oberbegriffs des Hauptanspruchs enfindungsgemäß aus den Merkmalen des kennzeichnenden Teils des Hauptanspruchs.

Das Mischfaservlies oder das Mischfasergewebe besteht dazu aus den Hauptbestandteilen chemisch hergestellte Zellulosefasern und Kapokfasern, sodass durch den Anteil an Kapokfasern sichergestellt ist, dass ein aus einem solchen Mischfaservlies oder Mischfasergewebe hergestellter Gegenstand ohne aufwändige Reinigung oder Waschvorgänge dauerhaft hausstaubmilbenfrei und bakterienfrei bleibt. Da beide Komponenten aus nachwachsenden pflanzlichen Rohstoffen bestehen, wird ein reines, leicht biologisch abbaubares und verrottbares Naturprodukt zur Verfügung gestellt, welches des Weiteren in besonders vorteilhafter Art und Weise als Klima-Vlies fungiert. Je nach Temperaturdifferenz zwischen einer Wärmequelle wie etwa der Körperwärme eines Schläfers unter dem Vlies und einer von kalt nach warm steigenden Außentemperatur über dem Vlies ergibt sich unter Verwendung des erfinderischen Materials eine Verschiebung seiner Wirkung von 'zunächst wärmend' über 'mehr Wärme abführend' bis hin zu einer 'Isolationswirkung gegen Wärme'.

Weitere vorteilhafte Ausgestaltungen des Gegenstandes der Erfindung ergeben sich mit und in Kombination aus den nachfolgenden Unteransprüchen.

Gemäß der Erfindung werden für die Zellulosefasern industriell auf chemischem Weg hergestellte Zellulosefasern oder Zellulose-Regenrat-Fasern wie etwa Viskose, Modal oder andere verwandt, da diese Eigenschaften aufweisen können, die denen von natürlichen Zellulosefasern zum Teil deutlich überlegen sind.

Bei einer besonders vorteilhaften Ausführungsform des Gegenstandes der Erfindung bestehen die Zellulosefasern aus nach dem Lösemittelverfahren hergestellten Lyocellfasern, die nachweislich ein optimiertes Feuchtigkeitsmanagement gegenüber Schafschurwolle aufweisen, insbesondere eine bessere Feuchtigkeitsaufnahme und einen besseren Feuchtigkeitsausgleich gewährleisten, sowie eine größere Atmungsaktivität besitzen. Ein weiterer Vorteil der Lyocellfasern ist deren hohe Nassfestigkeit, die etwa 20 % über der von Viskose liegt und zusätzlich die große Feinheit, mit der die Lyocellfasern hergestellt werden können.

Da sich solche Lyocellfasern zu Vliesen oder auch zu Geweben verarbeiten lassen, wird in Verbindung mit den Kapokfasern ein weiter zu verarbeitendes Ausgangsprodukt zur Verfügung gestellt, welches gegenüber bekannten Mischfaservliesen oder -geweben deutliche technische Vorteile aufweist und dabei durch den Kapokfaseranteil auch ohne Reinigung oder Nasswäsche antibakteriell und hausstaubmilbenfrei bleibt und des Weiteren 100 % biologisch abbaubar ist.

Durch die Verwendung der Lyocellfaser in einem Mischfaservlies oder- gewebe ergeben sich neben den technischen Vorteilen auch andere, etwa physiologische, etwa wenn ein solches Vlies für Bettdecken Verwendung findet, unter denen sich durch eine neuartige Resonanzwärmereflexion ein "sofort-warm-Effekt" und damit ein subjektives Wohlgefühl einstellt. Das neue Mischfaservlies stellt demnach ein neuartiges Klimavlies dar. Dies wird dadurch erreicht, dass das stark hydrophile Verhalten von Lyocell plus Luftvolumen über Bausch vermischt mit Kapok und dessen hohem Isolationsverhalten in Verbindung mit der Körperwärme eines Nutzers als Wärmequelle diese physikalische Reaktion einer Resonanzwärmereflexion hervorruft. Das Vlies gibt die ausgestrahlte Wärme sofort in einer Resonanzreaktion an die Wärmequelle zurück, wobei der spürbare Effekt mit Feuchtwärme subjektiv noch höher ist.

Durch die Mischung von hydrophilen Lyocellanteilen und den hydrophoben Kapokanteilen entsteht bei Anwesenheit einer Wärmequelle, wie etwa der Körperwärme eines Schläfers, ein einmaliger Klima-Effekt, der zu einer Luftschichten-Bewegung (Wind) im Vlies führt. Feuchtwarme Körperausdünstungen werden beispielsweise auf Grund des hohen relativen Wasserdampftransportvermögens von Lyocell schnell in Richtung des kälteren Schlafraums mit niedrigerer Luftfeuchte abgegeben, was vom hydrophoben Kapokanteil wesentlich beschleunigt wird. Diese schnelle Abtrocknung der Lyocell-Komponente unterstützt die durch das Kapok gewonnenen Eigenschaften, die das Material so bakterien- und milbenfrei halten, sodass es für Hausstauballergiker besonders gut geeignet ist, da sie die den Bakterienkulturen und auch den Hausstaubmilben die zum Wachsen benötigte Feuchte entzieht.

Kurzzeitig kann jedoch auch bei vermehrter Schweißabgabe eines Schläfers die Feuchtigkeit aufgenommen und gepuffert werden, wobei punktuell auftretende Feuchtigkeit auf größere Flächen des Vlies verteilt wird, sodass sich quasi eine Löschblatt-Funktion ergibt.

Insgesamt ergibt sich im Verhältnis von der Körpertemperatur eines Schläfers in einem kalten Raum zu der in einem warmen Raum eine Verschiebung der Funktionsleistung des Mischfaservlieses von zunächst sofort wärmend über zu starke Wärme abführend bis hin zur Isolation gegen zu starke Wärme von außen, was subjektiv kühlend wirkt.

Die einzelnen zu monogamen Vliesen verarbeiteten Komponenten erzeugen keine weiteren Funktionen als die bekannten, die homogene Mischung der beiden Naturstoffe erbringt dagegen jedoch Funktionen, die in Bezug auf Isolation, Hygroskopie und Verbrauchernutzen eine ganz besondere Wirkung als Klima-Vlies entfalten und zwar einfach, genial und natürlich.

Da die Lyocellfasern, insbesondere aber auch die Kapokfasern, keine sehr große Bauschkraft besitzen, ist es gemäß einer weiteren Ausbildung der Erfindung möglich, dem Mischfaservlies aus Zellulosefasern, insbesondere Lyocellfasern und Kapokfasern zusätzlich Polyesterfasern beizufügen, um den Bausch dauerhaft zu verbessern.

## Patentansprüche

1. Antibakterielles, hausstaubmilbenfreies und feuchtigkeitsausgleichendes Mischfaservlies oder -gewebe zur Herstellung von Nonwoven- oder Woven-Artikeln, **dadurch gekennzeichnet, daß** das Mischfaservlies oder -gewebe aus den Hauptbestandteilen chemisch hergestellte Zellulosefasern und Kapokfasern besteht.

2. Mischfaservlies oder -gewebe nach Anspruch 1, **dadurch gekennzeichnet, daß** die Zellulosefasern aus nach dem Lösemittelverfahren hergestellten Lyocellfasern bestehen.

3. Mischfaservlies oder -gewebe nach einem der Ansprüche 1 oder 2, **dadurch gekennzeichnet, daß** ihm Polyesterfasern beigefügt sind.

4. Mischfaservlies oder -gewebe nach einem der Ansprüche 1 bis 3, **dadurch gekennzeichnet, daß** es hydrophile Anteile und hydrophobe Anteile enthält, die dem Vlies oder Gewebe in ihrer Kombination Feuchtigkeitsausgleich bieten oder Löschblatt-Funktion verleihen oder als Klima-Vlies wirken.

5. Mischfaservlies oder -gewebe nach einem der Ansprüche 1 bis 3 zur Herstellung von Nonwoven- oder Woven-Artikeln wie Füllungen von Bettwaren, Polstermöbeln und Automobilinterieur oder wie von deren Bezügen, textilen Kleidungsstücken und Futterstoffen, wobei das Mischfaservlies oder -gewebe aus den die Funktion und Qualität sichernden Bestandteilen Zellulosefasern und Kapokfasern besteht, so daß ein daraus hergestellter Gegenstand dauerhaft hausstaubmilbenfrei und/oder antibakteriell bleibt und gleichzeitig Feuchtigkeitsausgleich bietet oder Löschblatt-Funktion verleiht oder als Klima-Vlies wirkt.

6. Mischfaservlies oder -gewebe nach einem der Ansprüche 1 bis 3 zur Herstellung von Nonwoven- oder Woven-Artikeln, mit chemischen Zellulosefasern, Kapokfasem mit hoher Wärmeresonanz sowie zusätzlichem Luftvolumen über Bausch, gegebenenfalls durch weitere Stoffe, wobei Zellulosefasern und Kapokfasern jeweils in Anteilen vorliegen, daß sich in Verbindung mit der Körperwärme eines Nutzers bei einem Nonwoven- oder Woven-Artikel ein Sofort-Warm-Effekt einstellt.

## Claims

1. Antibacterial, dampness-compensating mixed fiber fleece or fabric free of house mites for manufacture of non-woven and woven items, distinguished by the fact that the mixed fiber fleece or fabric consists of chemically manufactured cellulose fibers and kapok fibers as its main components.

2. Mixed fiber fleece or fabric pursuant to claim 1 above, distinguished by the fact that the cellulose fibers consist of lycocell fibers manufactured in accordance with the solvent method.

3. Mixed fiber fleece or fabric pursuant to one of the claims 1 and 2 above, distinguished by the fact that polyester fibers are added to it.

4. Mixed fiber fleece or fabric pursuant to one of the claims 1 to 3 above, distinguished by the fact that it contains hydrophilic portions and hydrophobic portions that offer the fleece or fabric, in their combination thereof, dampness-compensation or lend it a blotter function or cause it to act as climate fleece.

5. Mixed fiber fleece or fabric pursuant to one of the claims 1 to 3 above for manufacturing non-woven or woven items, such as fillings for bedding items, upholstered furniture and automobile interiors, or for covers thereof, textile clothing apparel and lining fabric, with the mixed fiber fleece or fabric consisting of cellulose and kapok fibers components for assuring function and quality thus causing that the product made from them is permanently free of house mites and/or remains antibacterial and simultaneously offers it dampness-compensation or lends it a blotter function or causes it to act as climate fleece.

6. Mixed fiber fleece or fabric pursuant to one of the claims 1 to 3 above for manufacturing non-woven or woven items with chemical cellulose fibers, kapok fibers with high heat resonance and additional air volume above the bulk together with other materials, if required, with the cellulose and kapok fibers having the greatest respective share in the product, so that the user acquires an immediate feeling of warmth in combination with his or her body heat when using a woven or non-woven product.

## Revendications

1. Non-tissé ou tissu en fibres hybrides, antibactériens, sans acariens de poussière de maison, et régulatrices d'humidité, pour la fabrication d'articles non tissés ou tissés, **caractérisés par le fait que** le non-tissé ou le tissu en fibres hybrides est constitué des composantes principales des fibres cellulosiques et fibres kapok fabriquées chimiquement.

2. Non-tissé ou tissu en fibres hybrides selon la spécification 1, **caractérisé par le fait que** les fibres cellulosiques sont constituées des fibres Lyocell fabriquées selon le procédé par solvant.

3. Non-tissé ou tissu en fibres hybrides selon l'une des spécifications 1 ou 2, **caractérisé par le fait que** des fibres polyester lui sont adjointes.

4. Non-tissé ou tissé en fibres hybrides selon l'une des spécifications 1 à 3, **caractérisés par le fait qu'**ils contiennent des composants hydrophiles et des composants hydrophobes qui, combinés, confèrent au non-tissé ou tissé une fonction de régulation de l'humidité, ou une fonction buvard ou des propriétés de régulation de la température.

5. Non-tissé ou tissu selon l'une des spécifications 1 à 3 pour la fabrication d'articles non-tissés ou tissés tels que les garnissages de matelas, les meubles rembourrés et les intérieurs de voitures ou leurs revêtements, les vêtements et doublures textiles, sachant que le non-tissé ou tissu en fibres hybrides est constitué des composantes des fibres cellulosiques et fibres de kapok garantissant fonctionnalité et qualité, de manière à ce qu'un objet fabriqué à partir de ce ceux-ci reste durablement exempt d'acariens de poussière de maison et/ou antibactérien et offre en même temps une fonction de régulation de l'humidité ou une fonction buvard, ou agisse comme régulateur de température.

6. Non-tissé ou tissu selon l'une des spécifications 1 à 3 pour la fabrication d'articles non-tissés ou tissés, avec des fibres cellulosiques chimiques, des fibres kapok à forte absorption thermique ainsi qu'un volume d'air supplémentaire par le biais de matières gonflantes, le cas échéant par le biais d'autres matières, sachant que les fibres cellulosiques et les fibres kapok sont respectivement présentes dans des proportions permettant un effet de chaleur immédiat en lien avec la chaleur corporelle d'un utilisateur dans le cas d'un article non-tissé ou tissé.
